# EUROPÄISCHE PATENTSCHRIFT

(11) **EP 1 979 501 B1**
(45) Veröffentlichungstag und Bekanntmachung des Hinweises auf die Patenterteilung: **24.03.2010**
(21) Anmeldenummer: 07721864.2
(22) Anmeldetag: 26.01.2007
(51) Int. Cl.: C22C 38/08, C22C 38/10, C22C 30/00, C21D 6/00

(54) **EISEN-NICKEL-LEGIERUNG**
IRON-NICKEL ALLOY
ALLIAGE FER-NICKEL

(30) Priorität: 02.02.2006 DE 102006005250
(43) Veröffentlichungstag der Anmeldung: 15.10.2008
(73) Patentinhaber: ThyssenKrupp VDM GmbH, 58791 Werdohl (DE)
(72) Erfinder: GEHRMANN, Bodo, 58840 Plettenberg (DE); DE BOER, Bernd, 58762 Altena (DE)
(86) Internationale Anmeldenummer: PCT/DE2007/000141
(87) Internationale Veröffentlichungsnummer: WO 2007/087785

(56) Entgegenhaltungen:
- EP-A1- 1 063 304
- EP-A1- 1 156 126
- WO-A-01/07673
- JP-A- 10 310 845
- JP-A- 11 293 413
- US-A- 3 971 677
- US-A- 5 688 471
- J.R. DAVIS: "Nickel, Cobalt, and their alloys" 2000, ASM INTERNATIONAL , OHIO , XP002434631 Seite 352

## Beschreibung

Die Erfindung betrifft die Verwendung einer kriechbeständigen und ausdehnungsarmen Eisen-Nickel-Legierung mit höherer mechanischer Festigkeit.

In zunehmendem Maße werden Bauteile auch für sicherheitsrelevante Produkte, wie im Flugzeugbau, aus Kohlenfaser verstärkten Kunststoffen (CFK) hergestellt. Für die Produktion derartiger Bauteile werden großformatige Gestellunterlagen als Werkzeugformteile benötigt, wobei bis dato ausdehnungsarme Eisen-Nickel-Legierungen mit etwa 36 % Nickel (Ni36) verarbeitet werden.

Die bis dato eingesetzten Legierungen haben zwar einen Wärmeausdehnungskoeffizienten, der unterhalb von 2,0 x 10⁻⁶/K liegt, ihre mechanischen Eigenschaften werden jedoch als zu gering angesehen.

Durch die US 5,688,471 A ist eine hochfeste Legierung mit einem Ausdehnungskoeffizienten von höchsten 4,9 x 10⁻⁶m/m/°C bei 204°C bekannt geworden, die sich zusammensetzt aus (in Masse %) 40,5 bis 48 % Ni, 2 bis 3,7 % Nb, 0,75 bis 2 % Ti, höchstens 3,7 % Gesamtgehalt an Nb + Ta, 0 bis 1 % Al, 0 bis 0,1 % C, 0 bis 1 % Mn, 0 bis 1 % Si, 0 bis 1 % Cu, 0 bis 1 % Cr, 0 bis 5 % Co, 0 bis 0,01 % B, 0 bis 2 % W, 0 bis 2 % V, 0 bis 0,01 Gesamtgehalt an Mg + Ca + Ce, 0 bis 0,5 % Y und Seltenen Erden, 0 bis 0,1 % S, 0 bis 0,1 % P, 0 bis 0,1 % N und als Restmaterial Eisen und geringfügigen Verunreinigungen. Die Legierung soll zur Herstellung von Formen für Verbundwerkstoffe mit niedrigem Ausdehnungskoeffizienten, z.B. für Kohlefaser-Verbundwerkstoffe, oder zur Herstellung von Elektronikstreifen, aushärtbaren Leadframes bzw. Masken für Bildschirmröhren einsetzbar sein.

Der JP 04180542 A1 ist eine hochfeste ausdehnungsarme Legierung, folgender Zusammensetzung (in Masse %) zu entnehmen: ≤ 0,2 % C, ≤ 2,0 % Si, ≤ 2,0 % Mn, 35 - 50 % Ni, ≤ 12 % Cr, 0,2 - 1,0 % Al, 0,5 - 2,0 % Ti, 2,0 - 6,0 % Nb, Rest Fe. Sofern notwendig können noch folgende Elemente vorgesehen werden: ≤ 0,02 % B und/oder ≤ 0,2 % Zr. Die Legierung ist u. a. einsetzbar für Metallformen für die Präzisions-Flachglasherstellung.

Die WO 01/07673 A1 offenbart eine kriechbeständige und ausdehnungsarme Eisen-Nickel-Legierung, die (in Masse-%) neben max. 0,2 C, max. 0,3 % Mn und max. 0,3 % Si einen Al-Gehalt von 0,05 bis 3,0 %, einen Ti-Gehalt von 0,1 bis 3,0 %, ≤ 1,0 Nb sowie einen Ni-Gehalt von 39,0 bis 45,0 % aufweist, Rest Eisen und herstellungsbedingte Beimengungen, die im Temperaturbereich von 20 bis 100°C einen Wärmeausdehnungskoeffizienten < 6,0 x 10⁻⁶/K aufweist. Diese Eisen-Nickel-Legierung kann für passive Komponenten von Thermo-Bimetallen, Komponenten zur Herstellung, Lagerung und zum Transport von verflüssigten Gasen, Komponenten in der Lasertechnologie, Leadframes, Metallglasanschmelzungen, Rahmenteile von Bildschirm- oder Monitorschattenmasken sowie Bauteile von Elektronenkanonen, insbesondere in Fernsehröhren, verwendet werden.

In der EP 1 063 304 A1 wird eine Einrichtung für eine Kathodenstrahlbildröhre mit ebenem Bildschirm beschrieben, die einen Halterahmen für eine Schattenmaske und eine Schattenmaske umfasst, die an dem Halterahmen so angebracht ist, dass sie bei Umgebungstemperatur unter Spannung steht. Der Halterahmen besteht aus einer gehärteten Eisen-Nickel-Legierung mit einem Wärmeausdehnungskoeffizienten im Temperaturbereich von 20 bis 150°C < 5 x 10⁻⁶/K. Gleiches gilt für die Schattenmaske, die im genannten Temperaturbereich einen gleichartigen Wärmeausdehnungskoeffizienten aufweisen soll. Die Eisen-Nickel-Legierung hat folgende Zusammensetzung (in Masse-%): $40 , 5 % \leq Ni + Co + Cu \leq 44 , 5 %$ $0 % \leq Co \leq 5 %$ $0 % \leq Cu \leq 3 %$ $1 , 5 % \leq Ti \leq 3 , 5 %$ $0 , 05 % \leq Al \leq 1 %$ $C \leq 0 , 05 %$ $Si \leq 0 , 5 %$ $Mn \leq 0 , 5 %$ $S \leq 0 , 01 %$ $P \leq 0 , 02 %$
Rest Eisen und herstellungsbedingte Verunreinigungen.

Durch die JP 10310845 A1 ist eine hochfeste Legierung mit geringem thermischen Ausdehnungskoeffizienten bekannt geworden, die folgende Zusammensetzung (in Masse-%) aufweist: ≤ 0,15 C, ≤ 0,5 Si, ≤ 0,5 % Mn, 0,5 bis 4 % Ti und 0,2 % Al, 30,7 bis 43,0 % Ni, ≤ 14 % Co. Bedarfsweise kann mindestens eines der Elemente V, W, Nb und Mo ≤ 1,0 % sowie mindestens eines der Elemente S, Pb, Ca und SE ≤ 0,5 % hinzugegeben werden. Der Rest wird durch Eisen gebildet.

Neben einem niedrigen Wärmeausdehnungskoeffizienten wünschen insbesondere Formenbauer im Flugzeugbau eine verbesserte Legierung, die gegenüber Ni36 eine höhere mechanische Festigkeit aufweisen soll.

Der Erfindung liegt daher die Aufgabe zugrunde, für eine Fe-Ni-Legierung einen neuen Einsatzbereich zu finden, wobei die Legierung neben einem geringen Wärmeausdehnungskoeffizienten auch eine höhere mechanische Festigkeit aufweisen soll.

Diese Aufgabe wird gelöst durch die Verwendung einer kriechbeständigen und ausdehnungsarmen Eisen-Nickel-Legierung mit höherer mechanischer Festigkeit, mit (in Masse %)

| | |
|---|---|
| Ni | 40 bis 43 % |
| C | max. 0,1 % |
| Ti | 2,0 bis 3,5 % |
| Al | 0,1 bis 1,5 % |
| Nb | 0,1 bis 1,0 % |
| Mn | 0,005 bis 0,8 % |
| Si | 0,005 bis 0,6 % |
| Co | max. 0,5 % |
| Cr | max. 0,1 % |
| Mo | max. 0,1 % |
| Cu | max. 0,1 % |
| Mg | max. 0,005 % |
| B | max. 0,005 % |
| N | max. 0,006 % |
| O | max. 0,003 % |
| S | max. 0,005 % |
| P | max. 0,008 % |
| Ca | max. 0,005 %. |

Rest Fe und herstellungsbedingte Beimengungen,
die im Temperaturbereich von 20 bis 200°C einen mittleren Wärmeausdehnungskoeffizienten < 5 x 10⁻⁶/K aufweist im CFK-Formenbau.

Diese Aufgabe wird alternativ auch gelöst durch die Verwendung einer kriechbeständigen und ausdehnungsarmen Eisen-Nickel-Legierung mit höherer mechanischer Festigkeit, mit (in Masse %)

| | |
|---|---|
| Ni | 37 bis 41 % |
| C | max. 0,1 % |
| Ti | 2,0 bis 3,5 % |
| Al | 0,1 bis 1,5 % |
| Nb | 0,1 bis 1,0 % |
| Mn | 0,005 bis 0,8 % |
| Si | 0,005 bis 0,6 % |
| Co | 2,5 bis 5,5 % |
| Cr | max. 0,1 % |
| Mo | max. 0,1 % |
| Cu | max. 0,1 % |
| Mg | max. 0,005 % |
| B | max. 0,005 % |
| N | max. 0,006 % |
| O | max. 0,003 % |
| S | max. 0,005 % |
| P | max. 0,008 % |
| Ca | max. 0,005 % |

Rest Fe und herstellungsbedingte Beimengungen,
die folgender Bedingung genügt
Ni + ½ Co > 38 bis < 43,5 %, wobei die Legierung im Temperaturbereich von 20 bis 200°C einen mittleren Wärmeausdehnungskoeffizienten < 4 x 10⁻⁶/K aufweist im CFK-Formenbau.

Vorteilhafte Weiterbildungen der alternativen einerseits kobaltfreien und andererseits kobalthaltigen Verwendung sind den zugehörigen Unteransprüchen zu entnehmen.

Die Legierung kann für gleichartige Anwendungsfälle einerseits kobaltfrei und andererseits mit Zugaben definierter Kobaltgehalte vorgesehen sein. Legierungen mit Kobalt zeichnen sich durch noch geringere Wärmeausdehnungskoeffizienten aus, haben jedoch den Nachteil, dass sie gegenüber kobaltfreien Legierungen mit einem erhöhten Kostenfaktor einhergehen.

Gegenüber bisher zum Einsatz gelangenden Legierungen auf Basis von Ni 36 kann mit den Erfindungsgegenständen den Wünschen der Formenbauer, insbesondere im Flugzeugbau, nach einem für den Anwendungsfall akzeptablen niedrigen Wärmeausdehnungskoeffizienten bei gleichzeitig höherer mechanischer Festigkeit nachgekommen werden.

Soll die Legierung kobaltfrei sein, weist sie vorteilhafterweise folgende Zusammensetzung (in Masse %) auf

| | |
|---|---|
| Ni | 40,5 bis 42 % |
| C | 0,001 bis 0,05 % |
| Ti | 2,0 bis 3,0 % |
| Al | 0,1 bis 0,8 % |
| Nb | 0,1 bis 0,6 % |
| Mn | 0,005 bis 0,1 % |
| Si | 0,005 bis 0,1 % |
| Co | max. 0,1 % |

Rest Fe und herstellungsbedingte Beimengungen,
die im Temperaturbereich von 20 bis 200°C einen Wärmeausdehnungskoeffizienten < 4,5 x 10⁻⁶/K aufweist.

Je nach Anwendungsfall können die Gehalte der genannten Legierungselemente zur Erzielung von Wärmeausdehnungskoeffizienten < 4,0 x 10⁻⁶/K, insbesondere < 3,5 x 10⁻⁶/K, in ihren Gehalten weiter eingeschränkt werden. Eine derartige Legierung zeichnet sich durch folgende Zusammensetzung (in Masse %) aus:

| | |
|---|---|
| Ni | 41 bis 42 % |
| C | 0,001 bis 0,02 % |
| Ti | 2,0 bis 2,5 % |
| Al | 0,1 bis 0,45 % |
| Nb | 0,1 bis 0,45 % |
| Mn | 0,005 bis 0,05 % |
| Si | 0,005 bis 0,05 % |
| Co | max. 0,05 % |

Rest Fe und herstellungsbedingte Beimengungen.

In folgender Tabelle sind die eher unerwünschten Begleitelemente mit ihren Maximalgehalten angegeben (in Masse %):

| | |
|---|---|
| Cr | max. 0,1 % |
| Mo | max. 0,1 % |
| Cu | max. 0,1 % |
| Mg | max. 0,005 % |
| B | max. 0,005 % |
| N | max. 0,006 % |
| O | max. 0,003 % |
| S | max. 0,005 % |
| P | max. 0,008 % |
| Ca | max. 0,005 %. |

Soll für den Formenbau eine Legierung mit Kobalt zum Einsatz gelangen, kann selbige, einem weiteren Gedanken der Erfindung gemäß, wie folgt zusammengesetzt sein (in Masse %):

| | |
|---|---|
| Ni | 37,5 bis 40,5 % |
| C | max. 0,1 % |
| Ti | 2,0 bis 3,0 % |
| Al | 0,1 bis 0,8 % |
| Nb | 0,1 bis 0,6 % |
| Mn | 0,005 bis 0,1 % |
| Si | 0,005 bis 0,1 % |
| Co | > 3,5 bis < 5,5 % |

Rest Fe und herstellungsbedingte Beimengungen,
die folgender Bedingung genügt $Ni + ½ Co > 38 bis < 43 % ,$
die im Temperaturbereich von 20 bis 200°C einen mittleren Wärmeausdehnungskoeffizienten < 3,5 x 10⁻⁶/K aufweist.

Eine weitere Legierung weist folgende Zusammensetzung (in Masse %) auf:

| | |
|---|---|
| Ni | 38,0 bis 39,5 % |
| C | 0,001 bis 0,05 % |
| Ti | 2,0 bis 3,0 % |
| Al | 0,1 bis 0,8 % |
| Nb | 0,1 bis 0,6 % |
| Mn | 0,005 bis 0,1 % |
| Si | 0,005 bis 0,1 % |
| Co | > 4 bis < 5,5 % |

Rest Fe und herstellungsbedingte Beimengungen,die folgender Bedingung genügt $Ni + ½ Co > 38 , 5 bis < 43 % ,$
die im Temperaturbereich von 20 bis 200°C einen mittleren Wärmeausdehnungskoeffizienten < 3,5 x 10⁻⁶/K aufweist.

Für besondere Anwendungsfälle, insbesondere zur Reduzierung des Wärmeausdehnungskoeffizienten in Bereiche < 3,2 x 10⁻⁶/K, insbesondere < 3.0 x 10⁻⁶/K, können einzelne der Elemente in ihren Gehalten wie folgt weiter eingeschränkt werden (in Masse %):

| | |
|---|---|
| Ni | 38,0 bis 39,0 % |
| C | 0,001 bis 0,02 % |
| Ti | 2,0 bis 2,5 % |
| Al | 0,1 bis 0,45 % |
| Nb | 0,1 bis 0,45 % |
| Mn | 0,005 bis 0,05 % |
| Si | 0,005 bis 0,5 % |
| Co | > 4 bis < 5,5 % |

Rest Fe und herstellungsbedingte Beimengungen, die folgender Bedingung genügt, $Ni + ½ Co > 40 bis < 42 % .$

Für die Kobalt enthaltenden Legierungen sollen die Begleitelemente folgende Max.-Gehalte nicht überschreiten (in Masse %):

| | |
|---|---|
| Cr | max. 0,1 % |
| Mo | max. 0,1 % |
| Cu | max. 0,1 % |
| Mg | max. 0,005 % |
| B | max. 0,005 % |
| N | max. 0,006 % |
| O | max. 0,003 % |
| S | max. 0,005 % |
| P | max. 0,008 % |
| Ca | max. 0,005 %. |

Sowohl die kobaltfreie als auch die kobalthaltige Legierung soll im CFK-Formenbau eingesetzt werden, und zwar in Form von Blech-, Band- oder Rohrmaterial.

Ebenfalls denkbar ist die Verwendung der Legierung als Draht, insbesondere als Schweißzusatzwerkstoff, zur Verbindung der die Form bildenden Halbzeuge.

Besonders vorteilhaft soll die Legierung als Formbauteil zur Erzeugung von CFK-Flugzeugteilen, wie beispielsweise Tragflächen, Rumpfteilen oder Leitwerken eingesetzt werden.

Auch ist denkbar, die Legierung nur für diejenigen Teile der Form zu verwenden, die mechanisch hoch belastet werden. Die weniger belasteten Teile werden dann in einer Legierung ausgeführt, die ein thermisches Ausdehnungsverhalten aufweist, das dem einzusetzenden Werkstoff angepasst ist.

Vorteilhafter Weise werden die Formen als Frästeile aus warmgeformtem (geschmiedetem oder gewalztem) oder gegossenem Massivmaterial herausgearbeitet und bedarfsweise anschließend geglüht.

Im Folgenden werden bevorzugte Legierungen in Bezug auf ihre mechanischen Eigenschaften mit einer Legierung gemäß Stand der Technik verglichen.

Der folgenden Tabelle 1 ist die chemische Zusammensetzung von zwei untersuchten kobaltfreien Laborschmelzen im Vergleich zu zwei dem Stand der Technik zuzuordnenden Legierungen Pernifer 36 zu entnehmen.

**Tabelle 1**

| Legierung | Pernifer 36 MoSo2 | Pernifer 36 | Pernifer 40 Ti HS | Pernifer 41 Ti HS |
|---|---|---|---|---|
| LB-Charge | 151292 | 50576 | 1018 | 1019 |
| Element (%) | | | | |
| Cr | 0,20 % | 0,03 | 0.01 | 0.01 |
| Ni | 36,31 | 36,07 | 40.65 | 41.55 |
| Mn | 0,12 | 0,31 | 0.01 | 0.01 |
| Si | 0,12 | 0,07 | 0.01 | 0.01 |
| Mo | 0,61 | 0,06 | 0.01 | 0.01 |
| Ti | < 0,01 | < 0,01 | 2.29 | 2.34 |
| Nb | 0,08 | < 0,01 | 0.38 | 0.39 |
| Cu | 0,03 | 0,03 | 0.01 | 0.03 |
| Fe | Rest | Rest | R 56.24 | R 55.31 |
| Al | 0,02 | < 0,01 | 0.35 | 0.31 |
| Mg | 0,0016 | < 0,001 | 0.0005 | 0.0005 |
| Co | 0,02 | 0,02 | 0.01 | 0.01 |
| B | | | 0.0005 | 0.0005 |
| C | | | 0.003 | 0.003 |
| N | | | 0.002 | 0.002 |
| Zr | | | 0.003 | 0.002 |
| O | | | 0.004 | |
| S | | | 0.002 | 0.002 |
| P | | | 0.002 | 0.002 |
| Ca | 0,003 | 0,0003 | 0.0005 | 0.0005 |

In Tabelle 2 werden kobalthaltige Laborschmelzen mit einer dem Stand der Technik zuzuordnenden Pernifer 36 Legierung verglichen.

**Tabelle 2**

| Legierung | Pernifer 36 | Pernifer 37 TiCo HS | Pernifer 39 TiCo HS | Pernifer 40 TiCo HS | Pernifer 37 TihCo HS | Pernifer 39 TihCo HS | Pernifer 40 TihCo HS |
|---|---|---|---|---|---|---|---|
| **LB-Charge** | **50576** | **1020** | **1021** | **1022** | **1023** | **1024** | **1025** |
| Element (%) | | | | | | | |
| Cr | 0.20 % | 0.01 | 0.1 | 0.01 | 0.01 | 0.01 | 0.01 |
| Ni | 36,31 | 37.28 | 38.48 | 40.54 | 37.01 | 38.54 | 40.15 |
| Mn | 0,12 | 0.01 | 0.01 | 0.01 | 0.01 | 0.01 | 0.01 |
| Si | 0,12 | 0.01 | 0.01 | 0.01 | 0.01 | 0.01 | 0.01 |
| Mo | 0,61 | 0.01 | 0.01 | 0.01 | 0.01 | 0.01 | 0.01 |
| Ti | < 0,01 | 2.33 | 2.31 | 2.28 | 2.41 | 2.36 | 2.39 |
| Nb | 0,08 | 0.37 | 0.37 | 0.37 | 0.43 | 0.42 | 0.43 |
| Cu | 0,03 | 0.01 | 0.01 | 0.01 | 0.01 | 0.01 | 0.01 |
| Fe | Rest | R 55.55 | R 54.38 | R 52.35 | R 54.63 | R 53.18 | R 51.57 |
| Al | 0,02 | 0.29 | 0.28 | 0.27 | 0.29 | 0.29 | 0.28 |
| Mg | 0.0016 | 0.0005 | 0.0005 | 0.0005 | 0.0005 | 0.0005 | 0.0005 |
| Co | 0,02 | 4.10 | 4.10 | 4.11 | 5.15 | 15.13 | 5.10 |
| B | | 0.0005 | 0.0005 | 0.0006 | 0.0005 | 0.0006 | 0.0006 |
| C | | 0.002 | 0.002 | 0.002 | 0.003 | 0.003 | 0.002 |
| N | | 0.002 | 0.002 | 0.002 | 0.002 | 0.002 | 0.002 |
| Zr | | 0.002 | 0.005 | 0.006 | 0.004 | 0.006 | 0.005 |
| O | | 0.004 | 0.004 | 0.004 | 0.003 | 0.005 | 0.005 |
| S | | 0.002 | 0.002 | 0.002 | 0.002 | 0.002 | 0.002 |
| P | | 0.002 | 0.002 | | 0.002 | 0.002 | 0.002 |
| Ca | 0,003 | 0.005 | 0.0005 | 0.0005 | 0.0006 | 0.0006 | 0.0006 |

Die Laborschmelzen LB1018 bis LB1025 wurden geschmolzen und im Block vergossen. Die Blöcke wurden an 12 mm Blechstärke warm gewalzt. Jeweils eine Hälfte der Blöcke wurde an 12 mm belassen und lösungsgeglüht. Die zweite Hälfte wurde an 5,1 mm weiter gewalzt.

Die Tabellen 3/3a und 4/4a zeigen die mechanischen Eigenschaften einerseits der zwei und andererseits der sechs Laborchargen im Vergleich zu den beiden Pemifer-Vergleichschargen bei Raumtemperatur.

Gemäß Tabelle 3/3a wurden Messwerte an kalt gewalztem Material der Dicke 4,1 bis 4,2 mm in den Zuständen gewalzt und lösungsgeglüht ermittelt. Die jeweiligen Proben wurden, ausgehend vom warmgewalzten Zustand, kalt gewalzt, welche aus den 12 mm dicken Blechen warm gewalzt wurden.

**Tabelle 3 - Mechanische Eigenschaften (kobaltfreie Legierungen)**

| **Gewalzter Zustand** | | | | | |
|---|---|---|---|---|---|
| **Charge** | **Legierung** | **R_{p0,2} (MPa)** | **Rₘ (MPa)** | **A₅₀ (%)** | **Härte** **HRB** |
| LB 1018 | Pernifer 40 Ti HS | 715 | 801 | 11 | 100 |
| LB 1019 | Pernifer 41 Ti HS | 743 | 813 | 11 | 101 |
| 151292 | Pernifer 36 Mo So 2 | 693 | 730 | 12 | 95 |
| 50576 | Pernifer 36 | 558 | 592 | 13 | 90 |

| **Lösungsgeglüht 1140°C/3min** | | | | | |
|---|---|---|---|---|---|
| **Charge** | **Legierung** | **R_{p0,2} (MPa)** | **Rₘ (MPa)** | **A₅₀ (%)** | **Härte** **HRB** |
| LB 1018 | Pernifer 40 Ti HS | 394 | 640 | 40 | 82 |
| LB 1019 | Pernifer 41 Ti HS | 366 | 619 | 40 | 85 |
| 151292 | Pernifer 36 Mo So 2 | 327 | 542 | 38 | 79 |
| 50576 | Pernifer 36 | 255 | 433 | 38 | 66 |

**Tabelle 3a: Mechanische Eigenschaften (kobalthaltige Legierungen)**

| **Gewalzter Zustand** | | | | | |
|---|---|---|---|---|---|
| **Charge** | **Legierung** | **Rp0,2** **(MPa)** | **Rm** **(MPa)** | **A50 (%)** | **Härte** **HRB** |
| LB 1020 | Pernifer 37 TiCo HS | 762 | 819 | 11 | 100 |
| LB 1021 | Pernifer 39 TiCo HS | 801 | 813 | 12 | 98 |
| LB 1022 | Pernifer 40 TiCo HS | 782 | 801 | 13 | 98 |
| LB 1023 | Pernifer 37 TihCo HS | 719 | 790 | 12 | 98 |
| LB 1024 | Pernifer 39 TihCo HS | 727 | 801 | 13 | 99 |
| LB 1025 | Pernifer 40 TihCo HS | 706 | 781 | 15 | 97 |
| 151292 | Pernifer 36 Mo So 2 | 693 | 730 | 12 | 95 |
| 50576 | Pernifer 36 | 558 | 592 | 13 | 90 |

| **Lösungsgeglüht 1140°C/3min** | | | | | |
|---|---|---|---|---|---|
| **Charge** | **Legierung** | **Rp0,2** **(MPa)** | **Rm** **(MPa)** | **A50 (%)** | **Härte** **HRB** |
| LB 1020 | Pernifer 37 TiCo HS | 439 | 660 | 38 | 84 |
| LB 1021 | Pernifer 39 TiCo HS | 415 | 645 | 37 | 85 |
| LB 1022 | Pernifer 40 TiCo HS | 401 | 655 | 42 | 83 |
| LB 1023 | Pernifer 37 TihCo HS | 453 | 675 | 36 | 87 |
| LB 1024 | Pernifer 39 TihCo HS | 437 | 667 | 37 | 83 |
| LB 1025 | Pernifer 40 TihCo HS | 436 | 680 | 41 | 81 |
| 151292 | Pernifer 36 Mo So 2 | 327 | 542 | 38 | 79 |
| 50576 | Pernifer 36 | 255 | 433 | 38 | 66 |

Gemäß Tabelle 4/4a sind die mechanischen Eigenschaften der zwei bzw. sechs Laborchargen im Vergleich zu Pernifer 36 bei Raumtemperatur im lösungsgeglühten und ausgehärteten Zustand sowie im nur ausgehärteten Zustand dargestellt. Messwerte wurden ermittelt an kalt gewalzten Proben der Dicke 4,1 bis 4,2 mm in den Zuständen gewalzt und lösungsgeglüht. Die Proben wurden, ausgehend von warm gewalztem Material, kalt gewalzt, welche aus den 12 mm dicken Blechen warm gewalzt wurden.

**Tabelle 4: Mechanische Eigenschaften bei Raumtemperatur (kobaltfreie Legierungen)**

| **Ausgehärtet 732°C/1h** | | | | | |
|---|---|---|---|---|---|
| **Charge** | **Legierung** | **R_{p0,2} (MPa)** | **Rₘ (MPa)** | **A₅₀ (%)** | **Härte** **HRB** |
| LB 1018 | Pernifer 40 Ti HS | 1205 | 1299 | 3 | 113 |
| LB 1019 | Pernifer 41 Ti HS | 1197 | 1286 | 2 | 112 |
| 151292 | Pernifer 36 Mo So 2 | 510 | 640 | 23 | 91 |
| 50576 | Pernifer 36 | 269 | 453 | 40 | 73 |

| **Lösungsgeglüht + gehärtet** **1140°C/3min + 732°C/1h** | | | | | |
|---|---|---|---|---|---|
| **Charge** | **Legierung** | **R_{p0,2} (MPa)** | **Rₘ (MPa)** | **A₅₀ (%)** | **Härte** **HRB** |
| LB 1018 | Pernifer 40 Ti HS | 896 | 1135 | 12 | 110 |
| LB 1019 | Pernifer 41 Ti HS | 901 | 1125 | 10 | 112 |
| 151292 | Pernifer 36 Mo So 2 | 319 | 539 | 38 | 77 |
| 50576 | Pernifer 36 | 242 | 427 | 43 | 65 |

**Tabelle 4a: Mechanische Eigenschaften bei Raumtemperatur (kobalthaltige Legierungen)**

| **Ausgehärtet 732°C/1h** | | | | | |
|---|---|---|---|---|---|
| **Charge** | **Legierung** | **Rp0,2** **(MPa)** | **Rm** **(MPa)** | **A50 (%)** | **Härte** **HRB** |
| LB 1020 | Pernifer 37 TiCo HS | 1182 | 1304 | 4 | 114 |
| LB 1021 | Pernifer 39 TiCo HS | 1144 | 1257 | 3 | 111 |
| LB 1022 | Pernifer 40 TiCo HS | 1185 | 1290 | 3 | 111 |
| LB 1023 | Pernifer 37 TihCo HS | 1183 | 1308 | 6 | 112 |
| LB 1024 | Pernifer 39 TihCo HS | 1147 | 1248 | 4 | 111 |
| LB 1025 | Pernifer 40 TihCo HS | 1173 | 1277 | 3 | 114 |
| 151292 | Pernifer 36 Mo So 2 | 510 | 640 | 23 | 91 |
| 50576 | Pernifer 36 | 269 | 453 | 40 | 73 |

| **Lösungsgeglüht + gehärtet** **1140°C/3min + 732°C/1h** | | | | | |
|---|---|---|---|---|---|
| **Charge** | **Legierung** | **Rp0,2** **(MPa)** | **Rm** **(MPa)** | **A50 (%)** | **Härte** **HRB** |
| LB 1020 | Pernifer 37 TiCo HS | 986 | 1180 | 12 | 111 |
| LB 1021 | Pernifer 39 TiCo HS | 946 | 1148 | 9 | 112 |
| LB 1022 | Pernifer 40 TiCo HS | 899 | 1133 | 11 | 111 |
| LB 1023 | Pernifer 37 TihCo HS | 980 | 1183 | 11 | 111 |
| LB 1024 | Pernifer 39 TihCo HS | 946 | 1155 | 9 | 110 |
| LB 1025 | Pernifer 40 TihCo HS | 911 | 1148 | 11 | 111 |
| 151292 | Pernifer 36 Mo So 2 | 319 | 539 | 38 | 77 |
| 50576 | Pernifer 36 | 242 | 427 | 43 | 65 |

Tabelle 5/5a zeigt die mechanischen Eigenschaften der zwei bzw. sechs Laborchargen im Vergleich zu Pernifer 36 bei Raumtemperatur im lösungsgeglühten (1140°C/3min) und ausgehärteten Zustand (732°C/6 Std., oben; 600°C/16 Std., unten). Messwerte wurden ermittelt an kalt gewalzten Proben der Dicke 4,1 bis 4,2 mm in den Zuständen gewalzt und lösungsgeglüht. Die Proben wurden, ausgehend von warm gewalztem Material, kalt gewalzt, welche aus den 12 mm dicken Blechen warm gewalzt wurden.

**Tabelle 5: Mechanische Eigenschaften bei Raumtemperatur (kobaltfreie Legierungen)**

| **Lösungsgeglüht + gehärtet** **1140°C/3min + 732°C/6h/OK** | | | | | |
|---|---|---|---|---|---|
| **Charge** | **Legierung** | **R_{p0,2} (MPa)** | **Rₘ (MPa)** | **A₅₀ (%)** | **Härte** **HRB** |
| LB 1018 | Pernifer 40 Ti HS | 926 | 1152 | 12 | 111 |
| LB 1019 | Pernifer 41 Ti HS | 929 | 1142 | 12 | 112 |
| 151292 | Pernifer 36 Mo So 2 | 326 | 542 | 37 | 76 |
| 50576 | Pernifer 36 | 260 | 441 | 38 | 66 |

| **Lösungsgeglüht + gehärtet** **1140°C/3min + 600°C/16h** | | | | | |
|---|---|---|---|---|---|
| **Charge** | **Legierung** | **R_{p0,2} (MPa)** | **Rₘ (MPa)** | **A₅₀ (%)** | **Härte** **HRB** |
| LB 1018 | Pernifer 40 Ti HS | 815 | 1007 | 20 | 105 |
| LB 1019 | Pernifer 41 Ti HS | 814 | 1031 | 18 | 106 |
| 151292 | Pernifer 36 Mo So 2 | 330 | 544 | 36 | 78 |
| 50576 | Pernifer 36 | 257 | 442 | 37 | 66 |

**Tabelle 5a: Mechanische Eigenschaften bei Raumtemperatur (kobalthaltige Legierungen)**

| **Lösungsgeglüht + gehärtet** **1140°C/3min + 732°C/6h/OK** | | | | | |
|---|---|---|---|---|---|
| **Charge** | **Legierung** | **Rp0,2** **(MPa)** | **Rm** **(MPa)** | **A50** **(%)** | **Härte** **HRB** |
| LB 1020 | Pernifer 37 TiCo HS | 949 | 1164 | 14 | 112 |
| LB 1021 | Pernifer 39 TiCo HS | 921 | 1141 | 13 | 110 |
| LB 1022 | Pernifer 40 TiCo HS | 916 | 1142 | 14 | 111 |
| LB 1023 | Pernifer 37 TihCo HS | 950 | 1179 | 14 | 111 |
| LB 1024 | Pernifer 39 TihCo HS | 927 | 1157 | 13 | 110 |
| LB 1025 | Pernifer 40 TihCo HS | 930 | 1151 | 12 | 111 |
| 151292 | Pernifer 36 Mo So 2 | 326 | 542 | 37 | 76 |
| 50576 | Pernifer 36 | 260 | 441 | 38 | 66 |

| **Lösungsgeglüht + gehärtet** **1140°C/3min + 600°C/16h** | | | | | |
|---|---|---|---|---|---|
| **Charge** | **Legierung** | **Rp0,2** **(MPa)** | **Rm** **(MPa)** | **A50** **(%)** | **Härte** **HRB** |
| LB 1020 | Pernifer 37 TiCo HS | 905 | 1068 | 16 | 107 |
| LB 1021 | Pernifer 39 TiCo HS | 915 | 1075 | 13 | 107 |
| LB 1022 | Pernifer 40 TiCo HS | 871 | 1065 | 14 | 107 |
| LB 1023 | Pernifer 37 TihCo HS | 983 | 1125 | 13 | 107 |
| LB 1024 | Pernifer 39 TihCo HS | 939 | 1096 | 14 | 107 |
| LB 1025 | Pernifer 40 TihCo HS | 884 | 1060 | 15 | 105 |
| 151292 | Pernifer 36 Mo So 2 | 330 | 544 | 36 | 78 |
| 50576 | Pernifer 36 | 257 | 442 | 37 | 66 |

Tabelle 6/6a zeigt mittlere Wärmeausdehnungskoeffizienten (20 bis 200°C) in 10⁻⁶/K) der zwei bzw. sechs Laborschargen im Vergleich zu Pernifer 36 in verschiedenen Zuständen:
- A): warm gewalztes 12 mm dickes Blech, lösungsgeglüht
- B): warm gewalztes 12 mm dickes Blech, lösungsgeglüht und 1 Stunde bei 732°C ausgehärtet
- C,D,E,F): an 5 mm warm gewalzt (ausgehend vom 12 mm Blech), kalt an 4,15 mm gewalzt.
- C): ausgehärtet bei 732°C/1 Std.
- D): lösungsgeglüht, 1140°C/3 min. und ausgehärtet 732°C/1 Std.
- E): lösungsgeglüht, 1140°C/3 min. und ausgehärtet 732°C/6 Std.
- F): lösungsgeglüht, 1140°C/3 min. und ausgehärtet 600°C/16 Std.

**Tabelle 6**

| | Probe | 12mm | 12mm | 4,15m | 4,15m | 4,15m | 4,15 |
|---|---|---|---|---|---|---|---|
| | Zustand | A | B | C | D | E | F |
| Legierung | Charge | | | | | | |
| Pernifer 40 Ti HS | LB 1018 | 3,19 | 2,72 | 3,45 | 3,55 | 3,18 | 4,26 |
| Pernifer 41 Ti HS | LB 1019 | 3,48 | 3,11 | 3,01 | 2,98 | 3,63 | 3,43 |
| Pernifer 36 Mo So 2 | 151292 | | 1,6 | 1,97 | 1,98 | 2,03 | 2,13 |
| Pernifer 36 | 50576 | | 1,2 | 1,43 | 1,44 | 1,5 | 1,23 |

**Tabelle 6a**

| | Probe | 12mm | 12mm | 4,15m | 4,15m | 4,15m | 4,15 |
|---|---|---|---|---|---|---|---|
| | Zustand | A | B | C | D | E | F |
| Legierung | Charge | | | | | | |
| Pernifer 37 TiCo HS | LB 1020 | 2,90 | 3,00 | 2,83 | 3,33 | 3,04 | 3,59 |
| Pernifer 39 TiCo HS | LB 1021 | 3,33 | 2,73 | 2,52 | 2,87 | 2,63 | 2,89 |
| Pernifer 40 TiCo HS | LB 1022 | 4,81 | 3,48 | 3,28 | 3,53 | 3,48 | 3,31 |
| Pernifer 37 TihCo HS | LB 1023 | 3,15 | 2,50 | 2,42 | 3,09 | 2,68 | 3,22 |
| Pernifer 39 TihCo HS | LB 1024 | 3,91 | 2,93 | 2,61 | 3,24 | 2,87 | 2,71 |
| Pernifer 40 TihCo HS | LB 1025 | 5,04 | 3,64 | 3,46 | 3,59 | 3,77 | 3,48 |
| Pernifer 36 Mo So 2 | 151292 | | 1,6 | 1,97 | 1,98 | 2,03 | 2,13 |
| Pernifer 36 | 50576 | | 1,2 | 1,43 | 1,44 | 1,5 | 1,23 |

### Diskussion der Ergebnisse

### A Kobaltfreie Legierungen

Im kalt gewalzten Zustand (Tab. 3, oben) liegt die Streckgrenze R_{p0,2} im Fall der LB-Chargen zwischen 715 und 743 MPa. Die Zugfestigkeit Rₘ liegt zwischen 801 und 813 MPa. Die Dehnwerte A₅₀ liegen bei 11 %, die Härten HRB zwischen 100 und 101.

Dagegen sind die mechanischen Festigkeitswerte im Fall von Pernifer 36 Mo So 2 niedriger (R_{p0,2} = 693 MPa, Rₘ = 730 MPa) und bei Pernifer 36 deutlich niedriger (R_{p0,2} = 558 MPa, Rₘ = 592%).

Im lösungsgeglühten Zustand (Tab. 3, unten) liegen die Werte der Streckgrenze zwischen 366 und 394 MPa im Fall der LB-Chargen, die Zugfestigkeiten Rₘ liegen zwischen 619 und 640 MPa. Entsprechend höher liegen die Dehnwerte bzw. niedriger die Härtewerte. Die Festigkeit von Pernifer 36 Mo So 2 ist im lösungsgeglühten Zustand niedriger (R_{p0,2} = 327 MPa, Rₘ = 542 MPa) sowie die von Pernifer 36 deutlich niedriger (R_{p0,2} = 255 MPa, Rₘ = 433 MPa).

Die höchsten Festigkeitswerte werden erzielt, wenn die LB-Chargen z.B. bei 732°C/1h im zuvor gewalzten Zustand (d.h. ohne vorherige Lösungsglühung) ausgehärtet werden (Tab. 4, oben). In diesem Fall erreichen die LB-Chargen Werte der Streckgrenze R_{p0,2} von 1197 bis 1205 MPa und für die Zugfestigkeit Rₘ Werte zwischen 1286 und 1299 MPa. Die Dehnwerte liegen dann nur noch bei 2 bis 3%. Die Härte HRB steigt auf Werte von 111 bis 113. Im gleichen Walz- und Glühzustand weisen die Legierungen Pernifer 36 Mo So 2 und Pernifer 36 wesentlich niedrigere Festigkeitswerte auf (R_{p0,2} = 510 MPa bzw. 269 MPa; Rₘ = 640 MPa bzw. 453 MPa).

Da zum Blechformen der lösungsgeglühte Zustand der geeignete ist, sind die mechanischen Eigenschaften im Zustand "lösungsgeglüht + gehärtet" relevant. In Tab. 4, unten sind die zugehörigen Werte für eine Wärmebehandlung von 1140°C/3min + 732°C/1h aufgelistet. In diesem Fall erreichen die LB-Chargen Werte der Streckgrenze R_{p0,2} von 896 bis 901 MPa und Zugfestigkeiten Rₘ zwischen 1125 und 1135 MPa. In diesem Glühzustand weisen die Legierungen Pernifer 36 Mo So 2 und Pernifer 36 deutlich niedrigere Festigkeitswerte auf.

Eine Verlängerung der Glühdauer auf 6h der härtenden Wärmebehandlung bei 732°C verändert die Festigkeitswerte (s. Tab. 5, oben) auf Bereiche R_{p0,2} von 926 - 929 MPa und Zugfestigkeiten Rₘ zwischen 1142 und 1152 MPa. Auch hier weisen die Vergleichslegierungen deutlich niedrigere Festigkeitswerte auf.

Die Erniedrigung der Glühtemperatur auf 600°C der härtenden Wärmebehandlung bei einer Glühdauer von 16h erniedrigt die Festigkeitswerte im Allgemeinen bei den LB-Chargen deutlicher, insbesondere im Fall der Zugfestigkeit Rₘ (s. Tab. 5, unten).

Tabelle 6 zeigt die Werte des mittleren Wärmeausdehnungskoeffizienten CTE(20-100°C) für die untersuchten Legierungen in den betrachteten Zuständen.

Die chemische Zusammensetzung beeinflusst die Curie-Temperatur und damit die Knickpunkttemperatur, oberhalb der die Wärmeausdehnungskurve steiler ansteigt.

Abbildung 1 zeigt Ausdehnungskoeffizienten (CTE) 20-100°C und 20 - 200°C der LB-Chargen im Zustand B (s. Tab. 6), d.h. warm gewalztes 12mm Blech, lösungsgeglüht + 1h bei 732°C gehärtet, in Abhängigkeit vom Ni-Gehalt der Laborschmelze.

Die Charge LB 1018 mit einem Ni-Gehalt von 40,65% weist einen niedrigeren Ausdehnungskoeffizienten auf als die Charge LB 1019 mit einem Ni-Gehalt von 41,55%. Eine Testschmelze mit noch geringerem Ni-Gehalt (Ni: 39,5%, Ti: 2,28%, Nb: 0,37%, Fe: Rest, Al: 0,32%) zeigte, dass das Optimum bei etwa 41% Nickel erreicht ist. Für den Wärmeausdehnungskoeffizienten zwischen 20°C und 200°C verschiebt sich das Optimum zu etwas höherem Ni-Gehalt (∼41,5%).

### B Kobalthaltige Legierungen

Im gewalzten Zustand (Tab. 3a, oben) liegt die Streckgrenze R_{p0,2} im Fall der LB-Chargen zwischen 706 und 801 MPa. Den niedrigsten Wert weist die Charge LB 1025 auf, den höchsten Wert die Charge LB 1021. Die Zugfestigkeit Rₘ liegt zwischen 730 und 819 MPa (niedrigster Wert bei LB 1025, höchster Wert bei LB 1020). Die Dehnwerte A₅₀ bewegen sich zwischen 11 und 15%, die Härten HRB zwischen 97 und 100.

Dagegen sind die mechanischen Festigkeitswerte im Fall von Pernifer 36 Mo So 2 niedriger (Rp_{0,2} = 693 MPa, Rₘ = 730 MPa) und bei Pernifer 36 deutlich niedriger (R_{p0,2} = 558 MPa, Rₘ = 592 MPa).

Im lösungsgeglühten Zustand (Tab. 3a, unten) liegen die Werte der Streckgrenze zwischen 401 und 453 MPa im Fall der LB-Chargen, die Zugfestigkeiten Rₘ liegen zwischen 645 und 680 MPa. Entsprechend höher liegen die Dehnwerte bzw. niedriger die Härtewerte. Die Festigkeit von Pernifer 36 Mo So 2 ist im lösungsgeglühten Zustand niedriger (R_{p0,2} = 327 MPa, Rₘ = 542 MPa) sowie die von Pernifer 36 deutlich niedriger (R_{p0,2} = 255 MPa, Rₘ = 433 MPa).

Die höchsten Festigkeitswerte können erzielt werden, wenn die LB-Chargen z. B. bei 732°C/1h im zuvor gewalzten Zustand (d.h. ohne vorherige Lösungsglühung) ausgehärtet werden (Tab. 4a, oben). In diesem Fall erreichen die LB-Chargen Werte der Streckgrenze R_{p0,2} von 1144 bis 1185 MPa und für die Zugfestigkeit Rₘ Werte zwischen 1248 und 1308 MPa. Die Dehnwerte liegen dann nur noch bei 3 bis 6%. Die Härte HRB steigt auf Werte von 111 bis 114. Im gleichen Walz- und Glühzustand weisen die Legierungen Pernifer 36 Mo So 2 und Pernifer 36 wesentlich niedrigere Festigkeitswerte auf (R_{p0,2} = 510 MPa bzw. 269 MPa; Rₘ = 640 MPa bzw. 453 MPa).

Da zum Blechformen der lösungsgeglühte Zustand der geeignete ist, sind die mechanischen Eigenschaften im Zustand "lösungsgeglüht + gehärtet" relevant. In Tab. 4a, unten sind die zugehörigen Werte für eine Wärmebehandlung von 1140°C/3min + 732°C/1h aufgelistet. In diesem Fall erreichen die LB-Chargen Werte der Streckgrenze R_{p0,2} von 899 bis 986 MPa und Zugfestigkeiten Rₘ zwischen 1133 und 1183 MPa. In diesem Glühzustand weisen die Legierungen Pernifer 36 Mo So 2 und Pernifer 36 deutlich niedrigere Festigkeitswerte auf.

Eine Verlängerung der Glühdauer auf 6h der härtenden Wärmebehandlung bei 732°C verändert die Festigkeitswerte (s. Tab. 5a, oben) dergestalt, dass Werte der Streckgrenze R_{p0,2} zwischen 916 und 950 MPa und Zugfestigkeiten Rₘ zwischen 1142 und 1179 MPa erreicht werden.

Die Erniedrigung der Glühtemperatur auf 600°C der härtenden Wärmebehandlung bei einer Glühdauer von 16h erniedrigt die Festigkeitswerte im Allgemeinen bei den LB-Chargen deutlicher, insbesondere im Fall der Zugfestigkeit Rₘ (s. Tab. 5a, unten).

In Tabelle 6a sind die Werte des mittleren Wärmeausdehnungskoeffizienten CTE(20-100°C) für die untersuchten Legierungen in den betrachteten Zuständen aufgeführt. Gute Werte zeigen z.B. LB1021 u. LB1023.

Die chemische Zusammensetzung beeinflusst die Curie-Temperatur und damit die Knickpunkttemperatur, oberhalb der die Wärmeausdehnungskurve steiler ansteigt.

In den Abbildungen 2 und 3 sind die Ausdehnungskoeffizienten 20 - 100°C (Abb. 2) und 20 - 200°C (Abb. 3) der 6 LB-Chargen in den Serien mit Co-Gehalten 4,1% und 5,1% im Zustand B (s. Tab. 6a), d.h. warm gewalztes 12 mm Blech, lösungsgeglüht + 1h bei 732°C gehärtet, in Abhängigkeit vom Ni-Gehalt der Laborschmelze dargestellt.

Bei der Serie mit 4,1% Co zeigt sich ein minimaler Ausdehnungskoeffizient im T-Bereich zwischen 20 und 100°C bei etwa 38,5% Ni, im T-Bereich 20 - 200°C bei 39,5% Ni. Im Fall der Serie mit 5,1% Co fällt der Ausdehnungskoeffizient bei den drei untersuchten LB-Chargen mit abnehmendem Ni-Gehalt.

Insbesondere der T-Bereich 20 - 200°C ist interessant für die Anwendung im Formenbau, da das Aushärten des CFKs bei etwa 200°C erfolgt. Die Unterschiede im Wärmeausdehnungskoeffizienten zwischen den 4% Co- und 5% Co-haltigen Legierungen ist so gering, dass aus Kostengründen die Legierungen mit dem höhere Co-gehalt nicht zu rechtfertigen sind.

## Patentansprüche

1. Verwendung einer kriechbeständigen und ausdehnungsarmen Eisen-Nickel-Legierung mit höherer mechanischer Festigkeit, mit (in Masse %)
| | |
|---|---|
| Ni | 40 bis 43 % |
| C | max. 0,1 % |
| Ti | 2,0 bis 3,5 % |
| Al | 0,1 bis 1,5 % |
| Nb | 0,1 bis 1,0 % |
| Mn | 0,005 bis 0,8 % |
| Si | 0,005 bis 0,6 % |
| Co | max. 0,5 % |
| Cr | max. 0,1 % |
| Mo | max. 0,1 % |
| Cu | max. 0,1 % |
| Mg | max. 0,005 % |
| B | max. 0,005 % |
| N | max. 0,006 % |
| O | max. 0,003 % |
| S | max. 0,005 % |
| P | max. 0,008 % |
| Ca | max. 0,005 %. |
Rest Fe und herstellungsbedingte Beimengungen,
die im Temperaturbereich von 20 bis 200°C einen mittleren Wärmeausdehnungskoeffizienten < 5 x 10⁻⁶/K aufweist im CFK-Formenbau.

2. Verwendung einer kriechbeständigen und ausdehnungsarmen Eisen-Nickel-Legierung mit höherer mechanischer Festigkeit, mit (in Masse %)
| | |
|---|---|
| Ni | 37 bis 41 % |
| C | max. 0,1 % |
| Ti | 2,0 bis 3,5 % |
| Al | 0,1 bis 1,5 % |
| Nb | 0,1 bis 1,0 % |
| Mn | 0,005 bis 0,8 % |
| Si | 0,005 bis 0,6 % |
| Co | 2,5 bis 5,5 % |
| Cr | max. 0,1 % |
| Mo | max. 0,1 % |
| Cu | max. 0,1 % |
| Mg | max. 0,005 % |
| B | max. 0,005 % |
| N | max. 0,006 % |
| O | max. 0,003 % |
| S | max. 0,005 % |
| P | max. 0,008 % |
| Ca | max. 0,005 % |
Rest Fe und herstellungsbedingte Beimengungen,
die folgender Bedingung genügt $Ni + ½ Co > 38 bis < 43 , 5 % ,$
wobei die Legierung im Temperaturbereich von 20 bis 200°C einen mittleren Wärmeausdehnungskoeffizienten < 4 x 10⁻⁶/K aufweist im CFK-Formenbau.

3. Verwendung nach Anspruch 1, mit (in Masse %)
| | |
|---|---|
| Ni | 40,5 bis 42 % |
| C | 0,001 bis 0,05 % |
| Ti | 2,0 bis 3,0 % |
| Al | 0,1 bis 0,8 % |
| Nb | 0,1 bis 0,6 % |
| Mn | 0,005 bis 0,1 % |
| Si | 0,005 bis 0,1 % |
| Co | max. 0,1 % |
Rest Fe und herstellungsbedingte Beimengungen,
die im Temperaturbereich von 20 bis 200°C einen mittleren Wärmeausdehnungskoeffizienten < 4,5 x 10⁻⁶/K aufweist.

4. Verwendung nach Anspruch 3, mit (in Masse %)
| | |
|---|---|
| Ni | 41 bis 42 % |
| C | 0,001 bis 0,02 % |
| Ti | 2,0 bis 2,5 % |
| Al | 0,1 bis 0,45 % |
| Nb | 0,1 bis 0,45 % |
| Mn | 0,005 bis 0,05 % |
| Si | 0,005 bis 0,05 % |
| Co | max. 0,05 % |
Rest Fe und herstellungsbedingte Beimengungen,
die im Temperaturbereich von 20 bis 200°C einen mittleren Wärmeausdehnungskoeffizienten < 4,0 x 10⁻⁶/K, insbesondere < 3,5 x 10⁻⁶/K, aufweist.

5. Verwendung nach Anspruch 2, mit (in Masse %)
| | |
|---|---|
| Ni | 37,5 bis 40,5 % |
| C | max. 0,1 % |
| Ti | 2,0 bis 3,0 % |
| Al | 0,1 bis 0,8 % |
| Nb | 0,1 bis 0,6 % |
| Mn | 0,005 bis 0,1 % |
| Si | 0,005 bis 0,1 % |
| Co | > 3,5 bis < 5,5 % |
Rest Fe und herstellungsbedingte Beimengungen,
die folgender Bedingung genügt $Ni + ½ Co > 38 bis < 43 % ,$
die im Temperaturbereich von 20 bis 200°C einen mittleren Wärmeausdehnungskoeffizienten < 3,5 x 10⁻⁶/K aufweist.

6. Verwendung nach Anspruch 5, mit (in Masse %)
| | |
|---|---|
| Ni | 38,0 bis 39,5 % |
| C | 0,001 bis 0,05 % |
| Ti | 2,0 bis 3,0 % |
| Al | 0,1 bis 0,7 % |
| Nb | 0,1 bis 0,6 % |
| Mn | 0,005 bis 0,1 % |
| Si | 0,005 bis 0,1 % |
| Co | > 4,0 bis < 5,5 % |
Rest Fe und herstellungsbedingte Beimengungen,
die folgender Bedingung genügt: $Ni + ½ Co > 38 , 5 - < 43 , 0 %$
die im Temperaturbereich von 20-200° C einen mittleren Wärmeausdehnungskoeffizienten < 3,5x10⁻⁶ /K aufweist.

7. Verwendung nach Anspruch 5 oder 6, mit (in Masse-%)
| | |
|---|---|
| Ni | 38,0 bis 39,0 % |
| C | 0,001 bis 0,02 % |
| Ti | 2,0 bis 2,5 % |
| Al | 0,1 bis 0,45 % |
| Nb | 0,1 bis 0,45 % |
| Mn | 0,005 bis 0,05 % |
| Si | 0,005 bis 0,05 % |
| Co | > 4,0 bis < 5,5 % |
Rest Fe und herstellungsbedingte Beimengungen,
die folgender Bedingung genügt: $Ni + ½ Co > 40 , 0 - < 42 , 0 %$
die im Temperaturbereich von 20-200° C einen mittleren Wärmeausdehnungskoeffizienten < 3,2x10⁻⁶ /K, insbesondere < 3,0x10⁻⁶ /K aufweist.

8. Verwendung nach einem der Ansprüche 1 bis 7, wobei großformatige Halbzeuge in Form von Blech-, Band- oder Rohrmaterial eingesetzt werden.

9. Verwendung nach einem der Ansprüche 1 bis 7, wobei Draht, insbesondere in Form eines Schweißzusatzwerkstoffes, eingesetzt wird.

10. Verwendung nach einem der Ansprüche 1 bis 7, als Formbauteil zur Erzeugung von CFK-Flugzeugteilen.

11. Verwendung nach einem der Ansprüche 1 bis 7, wobei nur Teile der Form aus dieser Legierung hergestellt werden, die mechanisch hoch beansprucht werden.

12. Verwendung nach einem der Ansprüche 1 bis 7 als Schmiedteile.

13. Verwendung nach einem der Ansprüche 1 bis 7 als Gussbauteile.

## Claims

1. A use of a creep-resistant and low-expansive iron-nickel alloy having a higher mechanical stability and comprising (in % by mass)
| | |
|---|---|
| Ni | 40 to 43 % |
| C | max. 0.1 % |
| Ti | 2.0 to 3.5 % |
| Al | 0.1 to 1.5 % |
| Nb | 0.1 to 1.0 % |
| Mn | 0.005 to 0.8 % |
| Si | 0.005 to 0.6 % |
| Co | max. 0.5 % |
| Cr | max. 0.1 % |
| Mo | max. 0.1 % |
| Cu | max. 0.1 % |
| Mg | max. 0.005 % |
| B | max. 0.005 % |
| N | max. 0.006 % |
| O | max. 0.003 % |
| S | max. 0.005 % |
| P | max. 0.008 % |
| Ca | max. 0.005 % |
the rest being Fe and admixtures due to manufacturing,
which comprises an average coefficient of thermal expansion of < 5 x 10⁻⁶/K in the temperature range comprised between 20 and 200°C in carbon fiber reinforced plastic mould making.

2. A use of a creep-resistant and low-expansive iron-nickel alloy having a higher mechanical stability and comprising (in % by mass)
| | |
|---|---|
| Ni | 37 to 41 % |
| C | max. 0.1 % |
| Ti | 2.0 to 3.5 % |
| Al | 0.1 to 1.5 % |
| Nb | 0.1 to 1.0 % |
| Mn | 0.005 to 0.8 % |
| Si | 0.005 to 0.6 % |
| Co | 2.5 to 5.5 % |
| Cr | max. 0.1 % |
| Mo | max. 0.1 % |
| Cu | max. 0.1 % |
| Mg | max. 0.005 % |
| B | max. 0.005 % |
| N | max. 0.006 % |
| O | max. 0.003 % |
| S | max. 0.005 % |
| P | max. 0.008 % |
| Ca | max. 0.005 % |
the rest being Fe and admixtures due to manufacturing,
which meets the following condition $Ni + ½ Co > 38 to < 43.5 % ,$
wherein the alloy comprises an average coefficient of thermal expansion of < 4 x 10⁻⁶/K in the temperature range comprised between 20 and 200°C in carbon fiber reinforced plastic mould making.

3. A use according to claim 1, comprising (in % by mass)
| | |
|---|---|
| Ni | 40.5 to 42 % |
| C | 0.001 to 0.05 % |
| Ti | 2.0 to 3.0 % |
| Al | 0.1 to 0.8 % |
| Nb | 0.1 to 0.6 % |
| Mn | 0.005 to 0.1 % |
| Si | 0.005 to 0.1 % |
| Co | max. 0.1 % |
the rest being Fe and admixtures due to manufacturing,
which comprises an average coefficient of thermal expansion of < 4.5 x 10⁻⁶/K in the temperature range comprised between 20 and 200°C.

4. A use according to claim 3, comprising (in % by mass)
| | |
|---|---|
| Ni | 41 to 42 % |
| C | 0.001 to 0.02 % |
| Ti | 2.0 to 2.5 % |
| Al | 0.1 to 0.45 % |
| Nb | 0.1 to 0.45 % |
| Mn | 0.005 to 0.05 % |
| Si | 0.005 to 0.05 % |
| Co | max. 0.05 % |
the rest being Fe and admixtures due to manufacturing,
which comprises an average coefficient of thermal expansion of < 4.0 x 10⁻⁶/K, in particular of < 3.5 x 10⁻⁶/K in the temperature range comprised between 20 and 200°C.

5. A use according to claim 2, comprising (in % by mass)
| | |
|---|---|
| Ni | 37.5 to 40.5 % |
| C | max. 0.1 % |
| Ti | 2.0 to 3.0 % |
| Al | 0.1 to 0.8 % |
| Nb | 0.1 to 0.6 % |
| Mn | 0.005 to 0.1 % |
| Si | 0.005 to 0.1 % |
| Co | > 3.5 to < 5.5 % |
the rest being Fe and admixtures due to manufacturing,
which meets the following condition $Ni + ½ Co > 38 to < 43 % ,$
which comprises an average coefficient of thermal expansion of < 3.5 x 10⁻⁶/K in the temperature range comprised between 20 and 200°C.

6. A use according to claim 5, comprising (in % by mass)
| | |
|---|---|
| Ni | 38.0 to 39.5 % |
| C | 0.001 to 0.05 % |
| Ti | 2.0 to 3.0 % |
| Al | 0.1 to 0.7 % |
| Nb | 0.1 to 0.6 % |
| Mn | 0.005 to 0.1 % |
| Si | 0.005 to 0.1 % |
| Co | > 4.0 to < 5.5 % |
the rest being Fe and admixtures due to manufacturing,
which meets the following condition $Ni + ½ Co > 38.5 to < 43.0 % ,$
which comprises an average coefficient of thermal expansion of < 3.5 x 10⁻⁶/K in the temperature range comprised between 20 and 200°C.

7. A use according to claim 5 or 6, comprising (in % by mass)
| | |
|---|---|
| Ni | 38.0 to 39.0 % |
| C | 0.001 to 0.02 % |
| Ti | 2.0 to 2.5 % |
| Al | 0.1 to 0.45 % |
| Nb | 0.1 to 0.45 % |
| Mn | 0.005 to 0.05 % |
| Si | 0.005 to 0.05 % |
| Co | > 4.0 to < 5.5 % |
the rest being Fe and admixtures due to manufacturing,
which meets the following condition $Ni + ½ Co > 40.0 to < 42.0 % ,$
which comprises an average coefficient of thermal expansion of < 3.2 x 10⁻⁶/K, in particular of < 3.0 x 10⁻⁶/K in the temperature range comprised between 20 and 200°C.

8. A use according to one of the claims 1 through 7, wherein large sized semifinished products in form of sheet metal, strip or tube material will be used.

9. A use according to one of the claims 1 through 7, wherein wire, in particular in the form of weld filler will be used.

10. A use according to one of the claims 1 through 7 as mould component for manufacturing aircraft parts made of carbon fiber reinforced plastic.

11. A use according to one of the claims 1 through 7, wherein only those parts of the mould will be made of this alloy which are subject to a high mechanical stress.

12. A use according to one of the claims 1 through 7 as forged pieces.

13. A use according to one of the claims 1 through 7 as cast components.

## Revendications

1. Utilisation d'un alliage fer-nickel résistant à l'essai de fluage et faiblement expansif et ayant une stabilité mécanique plus élevée, comprenant (en % en poids)
| | |
|---|---|
| Ni | 40 à 43 % |
| C | max. 0,1 % |
| Ti | 2,0 à 3,5 % |
| Al | 0,1 à 1,5 % |
| Nb | 0,1 à 1,0 % |
| Mn | 0,005 à 0,8 % |
| Si | 0,005 à 0,6 % |
| Co | max. 0,5 % |
| Cr | max. 0,1 % |
| Mo | max. 0,1 % |
| Cu | max. 0,1 % |
| Mg | max. 0,005 % |
| B | max. 0,005 % |
| N | max. 0,006 % |
| O | max. 0,003 % |
| S | max. 0,005 % |
| P | max. 0,008 % |
| Ca | max. 0,005 % |
le reste étant du fer et des additions résultant de l'élaboration,
l'alliage comprenant un coefficient de dilatation thermique moyen de < 5 x 10⁻⁶/K dans l'écart de températures compris entre 20 et 200°C, en construction de moules en plastique renforcé par fibres de carbone.

2. Utilisation d'un alliage fer-nickel résistant à l'essai de fluage et faiblement expansif et ayant une stabilité mécanique plus élevée, comprenant (en % en poids)
| | |
|---|---|
| Ni | 37 à 41 % |
| C | max. 0,1 % |
| Ti | 2,0 à 3,5 % |
| Al | 0,1 à 1,5 % |
| Nb | 0,1 à 1,0 % |
| Mn | 0,005 à 0.8 % |
| Si | 0,005 à 0,6 % |
| Co | 2,5 à 5,5 % |
| Cr | max. 0,1 % |
| Mo | max. 0,1 % |
| Cu | max. 0,1 % |
| Mg | max. 0,005 % |
| B | max. 0,005 % |
| N | max. 0,006 % |
| O | max. 0,003 % |
| S | max. 0,005 % |
| P | max. 0,008 % |
| Ca | max. 0,005 % |
le reste étant du fer et des additions résultant de l'élaboration,
l'alliage satisfaisant à la condition suivante $Ni + ½ Co > 38 à < 43 , 5 % ,$
l'alliage comprenant un coefficient de dilatation thermique moyen de < 4 x 10⁻⁶/K dans l'écart de températures compris entre 20 et 200°C, en construction de moules en plastique renforcé par fibres de carbone.

3. Utilisation selon la revendication 1, comprenant (en % en poids)
| | |
|---|---|
| Ni | 40,5 à 42 % |
| C | 0,001 à 0,05 % |
| Ti | 2,0 à 3,0 % |
| Al | 0,1 à 0,8 % |
| Nb | 0,1 à 0,6 % |
| Mn | 0,005 à 0,1 % |
| Si | 0,005 à 0,1 % |
| Co | max. 0,1 % |
le reste étant du fer et des additions résultant de l'élaboration,
l'alliage comprenant un coefficient de dilatation thermique moyen de < 4,5 x 10⁻⁶/K dans l'écart de températures compris entre 20 et 200°C.

4. Utilisation selon la revendication 3, comprenant (en % en poids)
| | |
|---|---|
| Ni | 41 à 42 % |
| C | 0,001 à 0,02 % |
| Ti | 2,0 à 2,5 % |
| Al | 0,1 à 0,45 % |
| Nb | 0,1 à 0,45 % |
| Mn | 0,005 à 0,05 % |
| Si | 0,005 à 0,05 % |
| Co | max. 0,05 % |
le reste étant du fer et des additions résultant de l'élaboration,
l'alliage comprenant un coefficient de dilatation thermique moyen de < 4,0 x 10⁻⁶/K dans l'écart de températures compris entre 20 et 200°C.

5. Utilisation selon la revendication 2, comprenant (en % en poids)
| | |
|---|---|
| Ni | 37,5 à 40,5 % |
| C | max. 0,1 % |
| Ti | 2,0 à 3,0 % |
| Al | 0,1 à 0,8 % |
| Nb | 0,1 à 0,6 % |
| Mn | 0,005 à 0,1 % |
| Si | 0,005 à 0,1 % |
| Co | > 3,5 à < 5,5 % |
le reste étant du fer et des additions résultant de l'élaboration,
l'alliage satisfaisant à la condition suivante$Ni + ½ Co > 38 à 43 % ,$
l'alliage comprenant un coefficient de dilatation thermique moyen de < 3,5 x 10⁻⁶/K dans l'écart de températures compris entre 20 et 200°C.

6. Utilisation selon la revendication 5, comprenant (en % en poids)
| | |
|---|---|
| Ni | 38,0 à 39,5 % |
| C | 0,001 à 0,05 % |
| Ti | 2,0 à 3,0 % |
| Al | 0,1 à 0,7 % |
| Nb | 0,1 à 0,6 % |
| Mn | 0,005 à 0,1 % |
| Si | 0,005 à 0,1 % |
| Co | > 4,0 à < 5,5 % |
le reste étant du fer et des additions résultant de l'élaboration,
l'alliage satisfaisant à la condition suivante $Ni + ½ Co > 38 , 5 à < 43 , 0 % ,$
l'alliage comprenant un coefficient de dilatation thermique moyen de < 3,5 x 10⁻⁶/K dans l'écart de températures compris entre 20 et 200°C

7. Utilisation selon la revendication 5 ou 6, comprenant (en % en poids)
| | |
|---|---|
| Ni | 38,0 à 39,0 % |
| C | 0,001 à 0, 02 % |
| Ti | 2,0 à 2,5 % |
| Al | 0,1 à 0,45 % |
| Nb | 0,1 à 0,45 % |
| Mn | 0,005 à 0,05 % |
| Si | 0,005 à 0,05 % |
| Co | > 4,0 à < 5,5 % |
le reste étant du fer et des additions résultant de l'élaboration,
l'alliage satisfaisant à la condition suivante $Ni + ½ Co > 40 , 0 à < 42 , 0 % ,$
l'alliage comprenant un coefficient de dilatation thermique moyen de < 3,2 x 10⁻⁶/K, notamment de < 3,0 x 10⁻⁶/K, dans l'écart de températures compris entre 20 et 200°C.

8. Utilisation selon l'une des revendications 1 à 7, dans laquelle on utilise des produits semi-finis de grand format sous forme de matière de tôle, de feuillard ou de tubulure.

9. Utilisation selon l'une des revendications 1 à 7, dans laquelle on utilise du fil de fer, notamment sous forme d'un métal d'apport.

10. Utilisation selon l'une des revendications 1 à 7, en tant que composant de moule pour la fabrication des éléments d'avion en plastique renforcé par fibres de carbone.

11. Utilisation selon l'une des revendications 1 à 7, dans laquelle on ne fabrique de tels éléments de la moule en cet alliage que ceux qui sont soumis à une grande sollicitation mécanique.

12. Utilisation selon l'une des revendications 1 à 7 en tant que pièces de forge.

13. Utilisation selon l'une des revendications 1 à 7 en tant que composants coulés.
